# EUROPÄISCHE PATENTSCHRIFT

(11) **EP 1 610 933 B1**
(45) Veröffentlichungstag und Bekanntmachung des Hinweises auf die Patenterteilung: **01.07.2009**
(21) Anmeldenummer: 04739079.4
(22) Anmeldetag: 07.04.2004
(51) Int. Cl.: B27N 3/02

(54) **VERFAHREN ZUR HERSTELLUNG EINER SPANPLATTE**
METHOD FOR THE PRODUCTION THEREOF
PROCEDE POUR PRODUIRE UNE PLAQUE DE SERRAGE

(30) Priorität: 07.04.2003 DE 10315997
(43) Veröffentlichungstag der Anmeldung: 04.01.2006
(62) Teilanmeldung aus: 09158439.1
(73) Patentinhaber: Fritz Egger GmbH & Co., 3105 Unterradlberg (AT)
(72) Erfinder: BERGER, Martin, A-6382 Kirchdorf (AT); RIEPERTINGER, Manfred, 83093 Bad Endorf (DE)
(74) Vertreter: Rox, Thomas
(86) Internationale Anmeldenummer: PCT/EP2004/003730
(87) Internationale Veröffentlichungsnummer: WO 2004/089585

(56) Entgegenhaltungen:
- EP-A- 1 190 825
- WO-A-92/06832
- DE-A- 19 956 765
- GB-A- 961 736
- GB-A- 1 125 797
- US-A- 5 227 024
- US-A- 5 695 875
- US-A1- 2003 001 305

## Beschreibung

Die vorliegende Erfindung betrifft ein Verfahren zur Herstellung einer Platte zumindest teilweise aus Mikrospanmaterial.

Die Herstellung von herkömmlichen Spanplatten ist bekannt. Aus Holz werden Späne durch eine Zerspanung von Massivholz oder Holzabfällen, wie Hackgut, aus der Sägeindustrie hergestellt. Die Zerspanung erfolgt im Zustand der initialen Feuchte des Holzes, welche in Abhängigkeit von der Herkunft des Holzes und der Jahreszeit zwischen 60 und 150% bezogen auf die Holztrockenmasse betragen kann. Nachfolgend werden die Holzspäne auf eine Feuchtigkeit zwischen 1,5 und 3% getrocknet und durch Siebung nach Deckschicht- und Mittelschichtmaterial fraktioniert, wofür die Tabelle 1 beispielhaft eine Siebfraktionierung zeigt. In Tabelle 1 sind die Durchmesser der Späne angegeben, wobei die Werte der Tabelle so zu verstehen sind, dass beispielsweise für Deckschichtmaterial 95,8 Masse% des Siebgutes ein Sieb mit einer Maschenweite von 2,0 mm passiert beziehungsweise 8,4 Masse% dem Siebmaschenbereich von 1,4 bis 2,0 mm entsprechen.

Unter dem Begriff Durchmesser ist bei der Angabe einer Siebfraktion zu verstehen, dass der Durchmesser jeweils den kleinsten Durchmesser in einem Querschnitt in beliebiger Richtung des Partikels bzw. Spans angibt. Denn bei einer Siebung werden die zu siebenden Partikel so bewegt, dass auch längliche Partikel aufgerichtet werden und entlang der Längsausdehnung durch das Sieb hindurch kommen.

In Tabelle 1 ist deutlich zu erkennen, dass das Maximum der Verteilung der Durchmesser der Späne für die Deckschicht im Bereich 0,4 mm bis 1,0 mm liegt, während für die Mittelschicht das Maximum im Bereich 2,0 bis 4,0 mm liegt. Man kann daher die Zusammensetzung der beiden verschiedenen Schichten deutlich anhand der Abmessungen der Späne unterscheiden.

Vor der Mattenformung werden die Späne nach Deckschicht und Mittelschicht getrennt in Mischern mit Bindemittel, Härter, Wachsemulsion und gegebenenfalls Additiven gemischt und der Streumaschine zugeführt, die einen mehrschichtigen, um die Plattenmitte spiegelgleichen Spänekuchen formt. Der Spänekuchen bestehend aus unterer Deckschicht, einer Mittelschicht und einer oberen Deckschicht (Dreischicht- oder Mehrschichtplatten). Ein mehrschichtiger Aufbau kann aber auch zur Gänze fehlen, dann spricht man von Einschichtplatten. Durch Heißpressen wird unter Einwirkung von Druck und Temperatur, durch Härtung des Bindemittels, eine stabile Spanplatte gepresst, die die Anforderungen nach der europäischen Norm EN 312-3, dargestellt in Tabelle 2, erfüllen kann.

Auch die Herstellung von Faserplatten nach dem Trockenverfahren ist bekannt. Die Holzteilchen, sogenannte Hackschnitzeln, werden durch die Einwirkung von Druck und Temperatur in einer Sattdampfatmosphäre erweicht und anschließend in einem Refiner zu feinen Teilchen, den Fasern aufgetrennt. Dieser Vorgang wird auch Zerfaserung genannt.

Da MDF-Fasern zum Verklumpen oder Verfilzen neigen, ist zur Bestimmung der Größe der Fasern eine Siebung mit Siebmaschinen wie bei Spänen nicht möglich. Daher wurden die Durchmesser für MDF-Fasern mittels eines Laserpartikelzählgerätes bestimmt. Dazu wurde das Probengut mit Wasser zu einer ca. 2%-igen Dispersion homogen gemischt und dem Messgerät der Type PQM 1000 zugeführt. Als Messgrößen wurde die Anzahl der Fasern, mit einer bestimmten Länge und einem bestimmten Durchmesser erhalten, aus welchen dann die Masseanteile in Abhängigkeit vom Faserdurchmesser errechnet werden konnte. Die Ergebnisse sind in Tabelle 3 dargestellt.

Die Fasern verlassen gemeinsam mit Wasser und Wasserdampf den Refiner über eine Druckrohrleitung, das sogenannte Blasrohr - auch Blow-Line genannt. In diesem Rohr befinden sich mehrere Zuleitungen zur Zuführung von Bindemittel, Härter, Emulsion und anderen Additiven.

Das so erhaltene Faser-Bindemittelgemisch wird in den Trockner überführt - in der Regel ein Stromrohrtrockner, in dem die Fasern durch Einwirkung von konvektiver Wärme zu einer Endfeuchtigkeit von 8 bis 15% getrocknet werden. Das Ergebnis sind mit Bindemitteln versehene Holzfasern, aus denen in weiterer Folge ein Faserkuchen geformt wird. Durch Heißpressen wird unter Einwirkung von Druck und Temperatur, durch Härtung des Bindemittels eine stabile Platte (mitteldichte Faserplatte MDF oder hochdichte Faserplatte HDF) gepresst. Die Platten entsprechen den Anforderungen der europäischen Norm EN 622, Teil 5, die die Eigenschaften für MDF bestimmt und deren Werte in Tabelle 4 dargestellt sind.

Eine Faserplatte zeichnet sich im Gegensatz zu einer Spanplatte durch eine sehr homogene Dichteverteilung über die Plattendicke und über eine sehr homogene Oberfläche aus. Stellt die direkte Lackierung von Spanplatten hohe Anforderungen an die Vorbereitung der Spanplattenoberflächengüte, wie sie wie z.B. durch Spachteln erreicht werden kann, so kann eine MDF-Platte mit herkömmlichen Lackiertechniken ohne Vorbehandlung wie bei einer Spanplatte lackiert werden. Grund dafür ist einerseits die hohe Isotropie der MDF-Oberfläche, die durch die Feinstückigkeit und/oder Faserigkeit des Holzes gewährleistet wird, und andererseits durch das homogene Saugverhalten der Oberfläche.

Die Herstellkosten einer Faserplatte hingegen sind deutlich größer als die einer Spanplatte. Sowohl die Anlagenkosten unterscheiden sie signifikant als auch der erforderliche Strom- und Wärmebedarf.

Ein weiterer Nachteil bei der Herstellung der Faserplatten besteht darin, das die Fasern kein schüttfähiges Gut darstellen und somit aufwändig in der Behandlung sind. So können beispielsweise die für die Spanplattenherstellung eingesetzten herkömmlichen Mischer nicht für eine Beleimung der Fasern verwendet werden. Die Fasern sind aufgrund ihrer langgestreckten stabähnlichen Form bei geringer Dicke sehr flexibel und weisen den sogenannten Curleffekt auf. Dadurch verfangen sich aneinander liegende Fasern ineinander und verfilzen leicht, was ein Schütten oder Sieben für eine Fraktionierung unmöglich macht.

Darüber hinaus besteht ein Nachteil der Faserplatte darin, dass aufgrund der hohen Prozesstemperaturen die Farbe der Fasern und somit der fertiggestellten Faserplatte dunkel ist. Die dunkle Farbe erschwert eine Farbbeschichtung, bspw. durch Lackieren, wenn eine helle Farbe, bspw. Weiß, als Oberflächenfarbe erreicht werden soll.

Darüber hinaus ist aus der DE 199 56 765 A1 bekannt, Deckplatten, beispielsweise für Türen oder Möbel, aus einem Gemisch aus Holz- oder Holzwerkstoffpartikeln und einem pulverförmigen Phenolharz als Bindemittel herzustellen, wobei der Durchmesser der Holzpartikel zwischen 0,1 mm und 0,6 mm liegt. Der Herstellungsprozess umfasst die mechanische Zerkleinerung oder die Auflösung in fluiden Systemen von beispielsweise Spanplatten in Späne, die daraufhin getrocknet und in einer Hammermühle weiter zerkleinert werden. Mittels eines Siebverfahrens werden die gewünschten Partikel des Durchmessers größer als 0,1 mm und kleiner als 0,6 mm dann ausgesondert. Die daraus hervorgehende Holzpartikelmischung wird anschließend mit dem phenolharzhaltigen Bindemittel bei hoher Temperatur in die gewünscht, gegebenenfalls profilierte, Form gepresst.

Der vorliegenden Erfindung liegt daher das technische Problem zugrunde, ein Verfahren zur Herstellung einer Spanplatte und eine Spanplatte selbst anzugeben, wobei die Spanplatte Eigenschaften einer MDF-Platte ohne Einsatz des teuren MDF-Herstellungsverfahren aufweist.

Das zuvor aufgezeigte technische Problem wird erfindungsgemäß durch ein Verfahren mit den Merkmalen des Anspruches 1 gelöst. Weitere vorteilhafte Ausgestaltungen sind in den Unteransprüchen angegeben.

Das erfindungsgemäße Verfahren zur Herstellung einer Platte aus zellulosehaltigen Partikeln weist die folgenden Schritte auf:
- in einem ersten Schritt wird zellulosehaltiges Material mechanisch zerspant und anschließend werden die Späne getrocknet.
- die Späne werden zumindest teilweise mechanisch mikrozerspant und die Mikrospäne werden beleimt.
- aus dem Mikrospanmaterial wird ein Mikrospankuchen hergestellt.
- durch Anwendung von Druck und Temperatur wird die Platte zumindest teilweise aus dem Mikrospanmaterial hergestellt,wobei die Späne einen Anteil von Mikrospänen mit einem Durchmesser von weniger als 0,4 mm aufweisen, der mindestens 35 Gew.-%, insbesondere mindestens 50 Gew.-% und vorzugsweise mindestens 60 Gew.-% der Späne beträgt.

Das Verfahren ist **dadurch gekennzeichnet, dass** die Späne vor dem Mikrozerspanen auf eine Restfeuchtigkeit von weniger als 10%, vorzugsweise zwischen 2 und 5% getrocknet werden.

Erfindungsgemäß ist also erkannt worden, dass das Holz nicht wie für MDF üblich im feuchten Zustand nach thermischem Aufschluss zerfasert wird, sondern im getrockneten Zustand bei einer Restfeuchtigkeit von weniger als 10% mikrozerspant. Dabei ergibt sich eine Durchmesserverteilung der Mikrospäne, die im Bereich der Durchmesserverteilung der Fasern liegt. Somit können mit geringerem technischen Aufwand im wesentlichen die gleichen mechanisch technischen Eigenschaften wie bei herkömmlichen MDF-Platten erreicht werden.

Eine mit dem erfindungsgemäßen Verfahren hergestellte Platte besteht aus einem zellulosehaltigen Werkstoff mit einem Anteil aus zellulosehaltigen Spänen und mit einem Anteil aus Bindemitteln. Zumindest innerhalb einer Plattenschicht ist Mikrospanmaterial vorgesehen, wobei die Späne einen Anteil von Mikrospänen mit einem Durchmesser von weniger als 1,0 mm aufweisen, der mindestens 75 %, insbesondere mindestens 80% und vorzugsweise mindestens 90% der Späne beträgt.

Bei einer weiteren bevorzugten Ausführungsform des Verfahrens beinhaltet die hergestellte Platte sogar einen Anteil von größer als 95% Späne mit einem Durchmesser von weniger als 1,0 mm. Die Herstellung einer Platte mit einem Anteil von über 98% Mikrospänen mit einem Durchmesser kleiner als 1 mm ist ebenfalls möglich.

Eine solche Platte ist also **dadurch gekennzeichnet, dass** in der mindestens einen Schicht der Anteil der Mikrospäne größer als bei herkömmlichen Spanplatten ist. Dabei gilt generell, dass die Eigenschaften der Mikrospanplatte umso besser sind, je größer der Anteil der Späne unter einem Durchmesser von weniger 1 mm ist.

In bevorzugter Weise ist vorgesehen, dass im Mikrospanmaterial die Späne einen Anteil von Mikrospänen mit einem Durchmesser von weniger als 0,6 mm aufweist, der mindestens 50 %, insbesondere mindestens 65% und vorzugsweise mindestens 80% oder sogar mindestens 85% der Späne beträgt.

Insbesondere kann man die mit dem erfindungsgemäßen Verfahren hergestellte Platte derart charakterisieren, dass im Mikrospanmaterial die Späne einen Anteil von Mikrospänen mit einem Durchmesser von weniger als 0,4 mm aufweist, der mindestens 35 %, insbesondere mindestens 50% und vorzugsweise mindestens 60% der Späne beträgt.

Jedenfalls ist der Anteil der kleinen Späne, also der Mikrospäne so hoch, dass die Eigenschaften derartiger Mikrospanplatten ähnlich den Eigenschaften von MDF-Platten sind. Die Eigenschaften der Mikrospanplatte sind dabei umso besser, je größer der Anteil von umso kleineren Mikrospänen ist.

Die Platte kann in bevorzugter Weise vollständig aus dem Mikrospanplattenmaterial hergestellt werden, so dass sich eine homogene Verteilung der Mikrospäne innerhalb der Platte ergibt. Dagegen ist es auch möglich, dass die Platte eine Mittelschicht aufweist, die aus einem herkömmlichen Spanmaterial besteht, während die beiden äußeren Schichten aus dem Mikrospanmaterial bestehen. Dadurch wird erreicht, dass das kostengünstigere Material der Spanplatte in der Mitte eingesetzt wird, während das aufwändigere Material der Mikrospäne an der Ünterseite und der Oberseite eingesetzt wird, um insbesondere die verbesserten Oberflächeneigenschaften ausnutzen zu können. Das erfindungsgemäße Verfahren wird dann entsprechend ausgebildet, wobei nur ein Teil der Platte aus dem Mikrospankuchen hergestellt wird.

Für die Herstellung des Mikrospanmaterials werden Holzteile in Analogie zur Spanplattenherstellung zerspant und auf eine Restfeuchtigkeit von 2 - 5%, insbesondere 4 - 4,5% getrocknet. Im Anschluss daran erfolgt die Trockenzerfaserung in einer Fasermühle, welche beispielsweise mittels spezieller V-Nutleisten und Siebkörbe in der Lage ist, Fasern aus den Spänen herzustellen. Um im folgenden die Unterschiede zu den herkömmlichen Faserplatten besser darstellen zu können, werden die bei der Trockenzerfaserung hergestellten Partikel Mikrospäne genannt, was sich auch aus den nachfolgend beschriebenen Eigenschaften der Mikrospäne herleiten lässt.

Ein erstes Unterscheidungsmerkmal gegenüber Fasern besteht darin, dass die Mikrospäne ein schütt- und rieselfähiges Gut darstellen. Im Gegensatz zu den Fasern für eine Herstellung einer Faserplatte können also die Mikrospäne durch eine Siebung fraktioniert werden.

Das so erhaltene Mikrospangemisch weist die nachfolgende beispielhafte Mikrospangrößenverteilung auf, die durch eine Siebanalyse mit Sieben entsprechender Maschenweite erhalten worden ist. In der Tabelle 5 sind die Messergebnisse für die Durchmesser der Mikrospäne über mehrere Proben dargestellt. Es ergibt sich eine Durchmesserverteilung, die nahe an der in Tabelle 3 dargestellten Durchmesserverteilung für Fasern liegt. Weitere Messergebnisse werden in den unten diskutierten Beispielen näher erläutert.

Die Mikrospäne werden nachfolgend beleimt, wobei aufgrund der Beschaffenheit der Mikrospäne herkömmliche Mischer, die in der Spanplattenindustrie verwendet werden, eingesetzt werden können. Dabei tritt im Gegensatz zur Faserplattentechnologie (Blow-Line-Beleimung) durch die niedrige Verarbeitungstemperatur keine Schädigung des Bindemittels ein, was sich in einem geringeren Bindemittelbedarf widerspiegelt. Für die Beleimung der Mikrospäne hat es sich als vorteilhaft herausgestellt, dass ein Bindemittelanteil bezogen auf das Trockengewicht der Mikrospäne von mindestens 12%, vorzugsweise 15 - 25% herausgestellt. Der Wert des Bindemittelanteils variiert in Abhängigkeit vom Staubgehalt der Späne, der gerade bei der Herstellung der Mikrospäne vermehrt auftritt.

Die Herstellung des Mikrospänekuchens geschieht in Analogie zur Spanplattenfertigung. Auch hier werden keine speziellen Vorrichtungen benötigt und es kann auf Streumaschinen nach dem Stand der Technik zurückgegriffen werden. Zum Pressen der Platten können Einetagenpressen, Mehretagenpressen, kontinuierlich arbeitende Pressen wie Conti-Roll-Anlagen oder Kalanderanlagen Verwendung finden.

Ein weiterer Vorteil des erfindungsgemäßen Verfahrens im Vergleich zur MDF-Technologie ist, dass ein Schleifen der Mikrospanplatten unmittelbar nach dem Pressen möglich ist. MDF-Platten werden nach dem Heißpressen 2 bis 5 Tage im Reifelager zwischengelagert, bevor sie geschliffen und anschießend weiterverarbeitet werden können. Dieser Umstand wirkt sich sowohl nachteilig für die Fertigungslogistik aus als auch auf die Herstellkosten durch die Notwendigkeit entsprechender Lagerkapazitäten und durch die längere Kapitalbindung im Reifelager.

Die mechanisch technologischen Eigenschaften der erfindungsgemäßen Mikrospanplatten entsprechen den Anforderungen an MDF-Platten nach dem Trockenverfahren, wie sie die oben angeführte Tabelle 4 der EN 622, Teil 5 zeigt. Es bestehen keine Beschränkungen hinsichtlich der Plattendicke. So können in Abhängigkeit des Pressverfahrens Platten ab 1,0mm (z.B. Kalanderpresse) bis über 40mm (Etagenpresse oder Conti-Roll-Presse) Dicke gefertigt. Vor allem bei dicken Platte bietet die mit einer MDF-Platte vergleichbare homogene Dichteverteilung über die Plattendicke Vorteile bei der Kantenbearbeitung. Spanplatten mit einem markanten Dichteminimum in den Plattenmitte und der groben Spanstruktur der Mittelschichtspäne hingegen bieten keine entsprechenden Voraussetzungen beispielsweise für eine Direktlackierbarkeit der Plattenkanten.

Auch spanabhebende dreidimensionale reliefartige Bearbeitungen der Kanten oder der Oberfläche möglich, wie es beispielsweise zur Nachahmung von gefüllten Türblättern notwendig ist. Dabei werden reliefartige Strukturen in die Plattenoberfläche gefräst, wobei die Bearbeitungsoberflächen durch die Geschlossenheit des Materials vergleichbar mit MDF ohne aufwändige Oberflächenbearbeitung direkt lackierbar ist. Solche Bearbeitungen sind bei Spanplatten auf Grund der porösen Mittellage ohne aufwändige porenfüllende Bearbeitung nicht möglich. Ein weiterer Einsatzbereich ist die Verwendung solcher Platten insbesondere mit geringer Stärke (2,5 bis 3,5mm) als Türdecks. Vorteilhaft ist hier die gute Lackierbarkeit der Oberfläche bei dennoch vergleichsweise geringen Plattenkosten. Auch eine Verwendung als Trägerplatte für Laminatfussboden ist möglich.

Die Erfindung wird im folgenden anhand von Beispielen näher erläutert. Dazu zeigen die Fig. 1 und 2 einen graphischen Vergleich der Werte aus den Tabellen 1, 3 und 6, wobei die Fig. 2 einen Ausschnitt des in Fig. 1 dargestellten Durchmesserbereiches darstellt.

### Beispiel:

Späne aus der Herstellung von Dünnspanplatten nach dem Kalanderverfahren werden nach der Trocknung derselben mittels einer Fasermühle mikrozerspant. Die Mühle zeichnet sich durch spezielle Einbauten von V-Nutleisten aus, die einen schmalen Spalt zwischen Stator und Rotor der Mühle belassen. Dadurch kann die Mikrospangeometrie beeinflusst werden. Das so erhaltene Mikrospangemisch zeigt die in Tabelle 6 dargestellte Siebfraktionierung.

Nach der Trockenmikrozerspanung wird das Mikrospangemisch mit 12% (Feststoff bezogen auf Trockengewicht Mikrospäne) eines herkömmlichen Harnstoff-Formaldehyd-Bindemittel gemischt. Des Weiteren werden 0,8 Gewichtsprozent Härter bezogen auf Festkörper Bindemittel auf der Basis von Ammoniumsulfat und etwa 1,2% Paraffinemulsion (Festwachs bezogen auf Trockengewicht Mikrospäne) in Form einer 60%igen Emulsion zugegeben. Die Mischung der einzelnen Komponenten mit den Mikrospänen erfolgt in einem üblichen Durchlaufmischer, wie er für die Herstellung von Spanplatten verwendet wird.

Im Anschluss daran wird eine Mikrospanmatte geformt, wobei eine Streumaschine mit Wind- und Wurfseparierung zum Einsatz kommt. Der so erhaltene Mikrospankuchen wird dann in einer Kalanderpresse unter Einwirkung von Druck und Temperatur zu einer stabilen Platte mit den in Tabelle 7 dargestellten mechanisch technologischen Eigenschaften gepresst.

In den Fig. 1 und 2 sind die Durchmesser in kumulierten Verteilungen dargestellt. Man erkennt zum einen die deutlich zu größeren Durchmessern verschobenen Späne der herkömmlichen Spanplatten, dargestellt sind die Werte für die Mittelschicht und die Deckschicht. Zum anderen liegen die Kurven für die Mikrospäne und die MDF-Fasern sehr nahe aneinander.

Daher kann eine mit dem erfindungsgemäßen Verfahren hergestellte Mikrospanplatte in einfacher Weise von einer herkömmlichen Spanplatte unterschieden werden, indem die Größenverteilung der Späne analysiert wird.

Obwohl die Durchmesserwerte für die Mikrospäne und für die MDF-Fasern sehr nahe aneinander liegen, können die Mikrospäne und die Faser dennoch sehr gut voneinander unterschieden werden. Denn die Fasern weisen im Gegensatz zu den Mikrospänen eine erheblich längere Form auf, während die Mikrospäne eine eher kubische oder nahezu kubische Form aufweisen. Kubische Form bedeutet dabei, dass die Abmessungen der Mikrospäne in Länge, Breite und Dicke im Wesentlichen ähnlich groß sind. Die kubische Form ermöglicht es im Übrigen, im Gegensatz zur Faser, dass die Mikrospäne ein rieselfähiges und schüttbares Gut darstellen.

Um eine Mikrospanplatte von einer MDF- oder HDF-Platte unterscheiden zu können, kann der folgende Test durchgeführt werden. Material der zu untersuchenden Platte wird in einem Säurebad behandelt, um den als Bindemittel agierenden Aminoplastharz aufzulösen. Danach wird das losgelöste Material getrocknet und mechanisch gesiebt. Lässt sich das Material sieben, ist es also siebfähig, so ergibt sich daraus, dass die Platte zumindest teilweise aus Mikrospänen besteht. Bildet sich dagegen eine zusammenhängende, ggf. sich verfilzende Masse, so kann davon ausgegangen werden, dass es sich um eine Faserplatte gehandelt hat.

Ein wesentliches Kriterium für die gute Lackierbarkeit der mit dem erfindungsgemäßen Verfahren hergestellten Mikrospanplatte ist die eingeschränkte Saugfähigkeit der Oberfläche. Diese wird im Wesentlichen durch die geringe Größe der Späne, durch den Bindemittelanteil und beim Kalenderverfahren noch zusätzlich durch die Lage zur Heiztrommel bestimmt. Je geringer die Saugfähigkeit ist, desto besser ist die Lackierbarkeit.

Die Saugfähigkeit kann mit Hilfe des in EN 382-1:1990 10 01 (Faserplatten; Bestimmung der Oberflächen-Absorption; Toluoltest) festgelegten Toluoltests quantifiziert werden. Es wird eine definierte Menge Toluol auf den in einem bestimmten Winkel zur horizontalen angeordneten Probekörper aufgebracht und die Strecke welche der entstehende Tropfen zurücklegt bis er ganz vom Untergrund aufgesaugt wird, dann als Maß für die Saugfähigkeit ermittelt.

Folgende Werte zeigen einen Vergleich zwischen der bevorzugt zu beschichtenden Oberfläche (heiztrommelseitig) einer erfindungsgemäßen Spanplatte mit einer herkömmlichen Spanplatte mit dem oben erwähnten Deckschichtmaterial - jeweils hergestellt im Kalanderverfahren. Die durchgeführten Untersuchungen ergaben bei gleicher Vorbehandlung (1 x schleifen mit Körnung 100):

| Mikrospanplatte | | herkömmliche Spanplatte |
|---|---|---|
| Min | 290mm | 120mm |
| Max | 560mm | 150mm |
| Mittel | 427mm | 131mm |

Die mit dem erfindungsgemäßen Verfahren hergestellte Mikrospanplatte hat daher eine deutlich geringere Saugfähigkeit als eine herkömmliche Spanplatte. Die erfindungsgemäße Spanplatte lässt sich daher besser als eine herkömmliche Spanplatte lackieren.

### Tabellen:

**Tabelle 1:**

| | | | | |
|---|---|---|---|---|
| Durchmesserverteilung der Späne für eine herkömmliche Spanplatte, D - Maschenbreite | | | | |
| | | | | |
| %-Angaben in Gewichtsprozent: | | | | |
| | | | | |

| | Deckschicht | | Mittelschicht | |
|---|---|---|---|---|
| D in mm | % | Summe | % | Summe |
| 10.0 | 0.0 | | 0.6 | 100.0 |
| 8.0 | 1.0 | 100.0 | 17.0 | 99.4 |
| 4.0 | 3.2 | 99.0 | 40.5 | 82.4 |
| 2.0 | 8.4 | 95.8 | 7.7 | 41.9 |
| 1.4 | 22.7 | 87.4 | 14.1 | 34.2 |
| 1.0 | 47.9 | 64.7 | 16.1 | 20.1 |
| 0.4 | 9.6 | 16.8 | 2.7 | 4.0 |
| 0.2 | 7.2 | 7.2 | 1.3 | 1.3 |
| 0.0 | 0.0 | 0.0 | 0.0 | 0.0 |

**Tabelle 2:**

| Mechanische Materialeigenschaften einer herkömmlichen Spanplatte | | | | | | | | | | |
|---|---|---|---|---|---|---|---|---|---|---|
| | | | Anforderung | | | | | | | |
| | | | Dickenbereich (mm, Nennmaß) | | | | | | | |
| Eigenschaften | Prüfverfahren | Einheit | 3 bis 4 | > 4 bis 6 | > 6 bis 13 | > 13 bis 20 | > 20 bis 25 | > 25 bis 32 | > 32 bis 40 | > 45 |
| Biegefestigkeit | EN 310 | N/mm² | 13 | 15 | 14 | 13 | 11,5 | 10 | 8,5 | 7 |
| Biege-Elastizitätsmodul | EN 310 | N/mm² | 1800 | 1950 | 1800 | 1600 | 1500 | 1350 | 1200 | 1050 |
| Querzugfestigkeit | EN 319 | N/mm² | 0,45 | 0,45 | 0,40 | 0,35 | 0,30 | 0,25 | 0,20 | 0,20 |
| Abhebefestigkeit | EN 311 | N/mm² | 0,8 | 0,8 | 0,8 | 0,8 | 0,8 | 0,8 | 0,8 | 0,8 |

**Tabelle 3:**

| | | |
|---|---|---|
| Durchmesserverteilung der Fasern für eine herkömmliche MDF-Platte, D - Maschenbreite | | |
| | | |
| %-Angaben in Gewichtsprozent: | | |
| | | |

| D in mm | % | Summe |
|---|---|---|
| 1.0 | 16.9 | 100.0 |
| 0.6 | 38.9 | 83.1 |
| 0.3 | 36.9 | 44.2 |
| 0.2 | 7.3 | 7.3 |
| 0.0 | 0.0 | 0.0 |

**Tabelle 4:**

| Mechanische Materialeigenschaften einer herkömmlichen MDF-Platte | | | | | | | | | | | |
|---|---|---|---|---|---|---|---|---|---|---|---|
| | | | Nenndickenbereich (mm) | | | | | | | | |
| Eigenschaften | Prüfverfahren | Einhe it | 1,8 bis 2,5 | >2,5 bis 4,0 | >4 bis 6 | >6 bis 9 | >9 bis 12 | >12 bis 19 | >19 bis 30 | >30 bis 45 | >45 |
| Dickenquellung 24 h | EN 317 | % | 45 | 35 | 30 | 17 | 15 | 12 | 10 | 8 | 6 |
| Querzugfestig keit | EN 319 | N/mm² | 0,65 | 0,65 | 0,65 | 0,65 | 0,60 | 0,55 | 0,55 | 0,50 | 0,50 |
| Biegefestigkeit | EN 310 | N/mm² | 23 | 23 | 23 | 23 | 22 | 20 | 18 | 17 | 15 |
| Biege-Elastizitätsmodul | EN 310 | N/mm² | - | - | 2700 | 2700 | 2500 | 2200 | 2100 | 1900 | 1700 |

**Tabelle 5:**

| | |
|---|---|
| Durchmesserverteilung der Mikrospäne für ein erfindungsgemäßes Mikrospanmaterial mit Angaben der Schwankungsbreiten über mehrere Proben, | |
| | |
| %-Angaben in Gewichtsprozent | |
| D - Maschenbreite | |
| | |

| D in mm | Anteile in Gewichtsprozent |
|---|---|
| >1 | 0 - 0,6 |
| 0,8 - 1,0 | 1,5 - 2,0 |
| 0,6 - 0,8 | 7 - 10 |
| 0,5 - 0,6 | 8 - 11 |
| 0,4 - 0,5 | 13 - 17 |
| 0,3 - 0,4 | 15 - 19 |
| 0,2 - 0,3 | 14 - 20 |
| < 0,2 | 25 - 40 |

**Tabelle 6:**

| | | |
|---|---|---|
| Durchmesserverteilung der Mikrospäne für ein erfindungsgemäßes Mikrospanmaterial, | | |
| | | |
| D - Maschenbreite | | |
| %-Angaben in Gewichtsprozent | | |
| | | |

| D in mm | % | Summe |
|---|---|---|
| 1.4 | 0.5 | 100.0 |
| 1.0 | 1.7 | 99.5 |
| 0.8 | 9.3 | 97.8 |
| 0.6 | 10.2 | 88.5 |
| 0.5 | 15.0 | 78.3 |
| 0.4 | 17.8 | 63.3 |
| 0.3 | 16.8 | 45.5 |
| 0.2 | 28.7 | 28.7 |
| 0.0 | 0.0 | 0.0 |

**Tabelle 7:**

| Mechanische Materialeigenschaften einer erfindungsgemäßen Mikrospanplatte | |
|---|---|
| Dicke: | 3,2mm |
| Dickenquellung 24 Stunden: | 25% |
| Querzugfestigkeit: | 0,72 N/mm² |
| Biegefestigkeit: | 26,3 N/mm² |
| Biege-Elastizitäts-Modul: | 3.200 N/mm² |

## Patentansprüche

1. Verfahren zur Herstellung einer Platte aus zellulosehaltigen Partikeln,
- bei dem in einem ersten Schritt zellulosehaltiges Material mechanisch zerspant wird,
- bei dem die Späne getrocknet werden,
- bei dem die Späne zumindest teilweise mechanisch mikrozerspant werden,
- bei dem die Mikrospäne beleimt werden,
- bei dem aus dem Mikrospanmaterial ein Mikrospankuchen hergestellt wird und
- bei dem durch Anwendung von Druck und Temperatur die Platte zumindest teilweise aus dem Mikrospanmaterial hergestellt wird,
- wobei die Späne einen Anteil von Mikrospänen mit einem Durchmesser von weniger als 0,4 mm aufweisen, der mindestens 35 Gew.-%, insbesondere mindestens 50 Gew.-% und vorzugsweise mindestens 60 Gew.-% der Späne beträgt **dadurch gekennzeichnet,**
- **dass** die Späne vor dem Mikrozerspanen auf eine Restfeuchtigkeit von weniger als 10%, vorzugsweise zwischen 2 und 5 % getrocknet werden.

2. Verfahren nach Anspruch 1,
bei dem die Platte vollständig aus dem Mikrospanmaterial hergestellt wird.

3. Verfahren nach Anspruch 1,
bei dem eine Mittelschicht aus Spanplattenmaterial hergestellt wird und bei dem die beiden äußeren Schichten aus dem Mikrospanmaterial hergestellt werden.

4. Verfahren nach einem der Ansprüche 1 bis 3,
bei dem die Mikrozerspanung mit Hilfe einer Fasermühle durchgeführt wird.

5. Verfahren nach einem der Ansprüche 1 bis 4,
bei dem die Mikrospäne mit Hilfe eines Mischers beleimt werden.

6. Verfahren nach einem der Ansprüche 1 bis 5,
bei dem die Oberfläche der Platte unmittelbar nach dem Pressen geschliffen wird.

## Claims

1. A method for producing a board from cellulose-containing particles,
- in which in a first step, cellulose-containing particles are mechanically chipped,
- in which the chips are dried,
- in which the chips are mechanically chipped at least partially into micro-chips,
- in which glue is applied to the micro-chips,
- in which a micro-chip cake is produced from the micro-chip material and
- in which the board is produced at least partially from the micro-chip material by applying pressure and temperature,
- wherein the chips have a fraction of micro-chips with a diameter of less than 0.4 mm which is less than at least 35 wt.%, in particular at least 50 wt.% and preferably at least 60 wt.% of the chips, **characterised in**
- **that** before the chipping into micro-chips, the chips are dried to a residual moisture of less than 10%, preferably between 2 and 5%.

2. The method according to claim 1, in which the board is produced completely from the micro-chip material.

3. The method according to claim 1, in which a middle layer of chipboard material is produced and in which the two outer layers are produced from the micro-chip material.

4. The method according to any one of claims 1 to 3, in which the chipping into micro-chips is carried out with the aid of a fibre mill.

5. The method according to any one of claims 1 to 4, in which glue is applied to the micro-chips with the aid of a mixer.

6. The method according to any one of claims 1 to 5, in which the surface of the board is ground immediately after pressing.

## Revendications

1. Procédé pour la fabrication d'un panneau en particules contenant de la cellulose,
- dans lequel, au cours d'une première étape, un matériau contenant de la cellulose est mis mécaniquement en copeaux,
- dans lequel les copeaux sont séchés,
- dans lequel les copeaux sont mis mécaniquement en micro-copeaux, au moins partiellement,
- dans lequel les micro-copeaux sont encollés,
- dans lequel un gâteau de micro-copeaux est fabriqué avec le matériau en micro-copeaux, et
- dans lequel, sous l'effet d'une pression et d'une température, le panneau est, au moins partiellement, fabriqué avec le matériau en micro-copeaux,
- les copeaux présentant une part de micro-copeaux d'un diamètre inférieur à 0,4 mm, qui représente au moins 35 % en poids, en particulier au moins 50 % en poids et, de préférence, au moins 60% en poids des copeaux,
**caractérisé en ce que** les copeaux, avant d'être mis en micro-copeaux, sont séchés à une humidité résiduelle inférieure à 10 %, de préférence située entre 2 % et 5 %.

2. Procédé selon la revendication 1, dans lequel le panneau est complètement fabriqué avec le matériau en micro-copeaux.

3. Procédé selon la revendication 1, dans lequel la couche médiane est en matériau de panneau de copeaux, et dans lequel les deux couches extérieures sont fabriquées en matériau en micro-copeaux.

4. Procédé selon l'une des revendications 1 à 3, dans lequel la mise en micro-copeaux est effectuée à l'aide d'un moulin à fibres.

5. Procédé selon l'une des revendications 1 à 4, dans lequel les micro-copeaux sont encollés à l'aide d'un mélangeur.

6. Procédé selon l'une des revendications 1 à 5, dans lequel la surface du panneau est directement rectifiée après la compression.
